# EUROPÄISCHE PATENTSCHRIFT

(11) **EP 1 852 197 B1**
(45) Veröffentlichungstag und Bekanntmachung des Hinweises auf die Patenterteilung: **21.09.2011**
(21) Anmeldenummer: 07106978.5
(22) Anmeldetag: 26.04.2007
(51) Int. Cl.: B22C 1/16

(54) **Kernwerkstoff aus tonhaltigem Sand mit einem Gehalt an quellfähigen Schichtsilikaten enthaltendem Aerogelsand**
Material for foundry core with aerogel sand comprising water swellable clay
Matériau pour la confection de noyaux de fonderie à base d'aérogel de silice contenant une argile gonflante

(30) Priorität: 06.05.2006 DE 102006021151
(43) Veröffentlichungstag der Anmeldung: 07.11.2007
(73) Patentinhaber: Deutsches Zentrum für Luft- und Raumfahrt e.V., 51147 Köln (DE)
(72) Erfinder: Ratke, Lorenz, Prof., 53757, St. Augustin (DE); Brück, Sabine, Dr., 52351, Düren (DE); Nolte, Elmar, 52146, Würselen (DE)
(74) Vertreter: von Kreisler Selting Werner

(56) Entgegenhaltungen:
- EP-A1- 1 077 097
- WO-A-2005/046909
- DE-A1- 10 216 464
- DE-A1-102004 027 382
- US-B2- 6 719 835
- LORENZ RATKE ET AL: "Mechanical properties of aerogel composites for casting purposes { doi:10.1007/s10853-005-3152-8 }" JOURNAL OF MATERIALS SCIENCE, KLUWER ACADEMIC PUBLISHERS, BO, Bd. 41, Nr. 4, 1. Februar 2006 (2006-02-01), Seiten 1019-1024, XP019211565 ISSN: 1573-4803
- BRUCK S ET AL: "RF-aerogels: A new binding material for foundry application {DOI 10.1023/A:1020709129165 }" J SOL GEL SCI TECHNOL; JOURNAL OF SOL-GEL SCIENCE AND TECHNOLOGY JANUARY/MARCH 2003, Bd. 26, Nr. 1-3, Januar 2003 (2003-01), Seiten 663-666, XP002442391
- BRÜCK, SABINE: "AeroSande : ein neuer Formstoff für Gießereianwendungen { http://darwin.bth.rwth-aachen.de/opus/voll texte/2003/708/ and 3 cover extra pages}" DOKTOR DES INGENIEURSWISSENSCHAFTTEN DISSERTATION, 14. November 2003 (2003-11-14), Seiten 1-149, XP002443154 Rheinisch-Westfälischen Technischen Hochschule AACHEN

## Beschreibung

Gegenstand der Erfindung ist ein Kernwerkstoff aus tonhaltigem Sand enthaltendem Aerogelsand sowie ein Verfahren zu dessen Herstellung.

Gießen in Formen aus gebundenen Sanden ist eine Standardguss-technik, um Werkstücke aus verschiedensten Legierungen, insbesondere von Aluminium, Magnesium, Titan oder Graugusslegierungen herzustellen. Modelle der Gusskörper werden aus Holz, Styropor und anderen Materialien hergestellt, in geeigneten Formkästen fixiert und mit Sanden umfüllt, wobei die Sande verdichtet werden. Die Sande werden in der Regel durch organische Bindemittel (Kunststoffe) chemisch oder thermisch gebunden, wodurch der Sandform eine ausreichende Festigkeit verliehen wird. (J.Sprunk, W. Blank, W. Grossmann, E. Hauschild, H. Rieksmeier, H.G. Rosselnbruch; Feinguss für alle Industriebereiche, 2. Auflage, Zentrale für Gussverwendung, Düsseldorf 1987; K.A. Krekeler, Feingießen, in: Handbuch der Fertigungstechnik Bd. 1., Herausgeber: G. Speer, Hanser Verlag, München 1981, W. Tilch, E. Fleming, Formstoffe und Formverfahren, Deutsche Verlag für Grundstoffindustrie, Leipzig/Stuttgart 1993).

Hohlräume innerhalb der Gussform müssen mittels eines Kernes stabil vorgeformt werden. Solche Kerne werden in der Regel wegen der dort herrschenden hohen thermischen und mechanischen Belastung aus kunststoffgebundenen Sanden hergestellt. Nachteil der heute üblichen Verfahren zur Kernherstellung ist, dass die Entfernung der Kerne aus dem Gussstück, insbesondere bei Leichtmetalllegierungen nur mit hohem Aufwand möglich ist (z.B. mechanische Zerstörung, Rütteln, thermische Zersetzung), die Verteilung der Sande im Kern inhomogen ist und/oder Risskeime existieren, die unter anderem zum Bruch unter thermisch-mechanischer Belastung führen können. Insbesondere die thermische Zersetzung der organischen Binder ist im Leichtmetallguss problematisch und nicht gelöst. In der Regel bleiben Kernfragmente im Gusskörper, die mechanisch entfernt werden müssen.

Aerogele sind hochporöse, offenporige Festkörper, die in der Regel über Sol-Gel-Verfahren über die Gelation kolloiddisperser Lösungen und anschließender überkritischer Trocknung gewonnen werden. Seit einigen Jahren ist es gelungen, auch Kunststoffe über Sol-Gel-Verfahren zu gelieren und durch überkritische Trocknung in einen hochporösen organischen Festkörper umzuwandeln (siehe beispielsweise DE 195 23 382 A1, DE 694 09 161 T2 und US-A-5,086,085). Pyrolyse solcher Kunststoffaerogele unter Schutzgas oder im Vakuum bei Temperaturen oberhalb 1000 °C wandelt diese in Kohlenstoffaerogele um. Wie die oxidischen Aerogele haben Kunststoff- und Kohlenstoffaerogele extrem geringe effektive Wärmeleitfähigkeiten (Größenordnung einige mW/K/m) und sind erheblich leichter. Die physikalischen und mechanischen Eigenschaften von Kunststoff- und Kohlenstoffaerogelen sind in der Literatur dokumentiert (R.W. Pekala, C.T. Alviso, F.M. Kong, S.S. Hulsey; J. Non-Cryst. Solids 145 (1992) 90; R.W. Pekala, C.T. Alviso, Mat. Res. Soc. Symp. Proc. 270 (1992) 3; R. Petricevic, G. Reichenauer, V. Bock, A. Emmerling, J. Fricke; J.Non-Cryst.Solids (1998)). Sie lassen sich durch die Ausgangsstoffe, ihr Gemisch und das Herstellungsverfahren in weiten Grenzen variieren.

EP 1 077 097 A1 beschreibt die Herstellung und Verwendung von hochporösen, offenporigen Kunststoff- und/oder Kohlenstoffaerogelen, erhältlich durch Sol-Gel-Polymerisation von organischen Kunststoffmaterialien. Die beschriebenen Aerogelsande können auch als Kernwerkstoffe eingesetzt werden, wobei die Aerogelsande jedoch durch Oxidation bei einer Temperatur von weniger als 500 °C entfernt werden können.

Aerogelsande entstehen aus der Kombination von konventionellen Gießereisanden und Aerogelen. Werden insbesondere RF-Aerogelsande pyrolisiert, entstehen Kohlenstoff-Aerogelsande. Typischerweise verbrennen Kohlenstoff und kohlenstoffhaltige Produkte erst mit merklicher Geschwindigkeit bei Temperaturen oberhalb 800 °C. Dies bedeutet, dass Kohlenstoff-gebundene Aerogelsande als Kernwerkstoff für Aluminiumguss nicht in Frage kämen. Kohlenstoff-Aerogelsande oxidieren aber schon merklich ab 480 °C (DE 10200427382.0).

RF-Aerogelsande werden aus Gießereisanden, Resorcin und Formaldehyd hergestellt. Resorcin und Formaldehyd werden als Hauptbestandteile des Binders in einem Stoffmengenverhältnis von etwa 1,3 : 1 gemischt und Na₂Co₃ als Katalysator und deionisiertes Wasser hinzugefügt. Das Sol wird mit dem Sand vermengt und geliert unter Luftabschluss. Das Trocknen der Mischung aus nassem Gel und Sand bei 20 bis 40 °C erzeugt die Aerogelsande.

Sande können mit Gehalten zwischen 50 und 90 Gew.-% in sogenannte Aerogelsande eingebracht werden. Ihre Form und Größe sowie deren chemische Zusammensetzung sind die Einflussfaktoren für die Eigenschaften eines Kernes. Zur Herstellung der Aerogelsande wurden Quarz-, Alodur^{®}-(96 % Al₂O₃), und Siliziumcarbidsand (SiC) eingesetzt. Aerogelsande haben ausreichende Festigkeiten, die mit der Korngröße der Sande aber auch dem Binderanteil verändert werden kann. Die Wärmeleitfähigkeiten liegen im Bereich konventioneller Form- und Kernwerkstoffsysteme.

Die RF-Aerogelsande sind die notwendige Voraussetzung, um Kohlenstoff-Aerogelsande herzustellen. Durch Pyrolyse lassen sich aus ihnen Kohlenstoff-Aerogelsande herstellen. Dabei werden Körper aus RF-Aerogel-gebundenen Sanden in einem Ofen eingesetzt; der Ofen evakuiert und mit Argon geflutet. Aufheizen des Ofens auf über 1.000 °C und Halten bei dieser Temperatur je nach Größe des Formkörpers für einige Stunden, wandelt die RF-Aerogele in Kohlenstoff-Aerogele um. Nach einem Abkühlungsprozess können die entstandenen C-Aerogele beziehungsweise Kohlenstoff-Aerogelsande entnommen werden. Die so erhaltenen Formkörper aus Sand und Kohlenstoff-Aerogel verlieren dabei nicht ihre Form und sind mechanisch stabil, vergleichbar mit dem Ausgangsprodukt - dem Kunststoff-Aerogelsand.

DE 102 16 464 A1 beschreibt Kernwerkstoffe aus anorganischem Aerogel und anorganischen Füllstoffen, wie Gießereisanden, ein Verfahren zu deren Herstellung und deren Verwendung zur Herstellung von Gussformen. Die beanspruchten Kernwerkstoffe bestehen neben den Füllstoffen aus Silicaaerogel.

DE 103 52 574 A1 betrifft ein Verfahren zur Herstellung eines Füllstoffenthaltenden Aerogels, das dadurch gekennzeichnet ist, dass es folgende Schritte umfasst:
a) Alterung eines Sols im Verlauf von 1 bis 14 Tagen,
b) Vermischung von 1 bis 6 Gewichtsanteilen des Sols mit 25 Gewichtsanteilen des Füllstoffs, der eine Temperatur im Bereich von 40 °C bis 80 °C aufweist und
c) Gelierung und Trocknung der Mischung.

Anstelle der heute üblichen chemischen Bindemittel wurde dem Sand bisher Ton beigemischt oder es wurden natürliche Sandsorten gewählt, bei denen bereits Ton in hinreichender Menge enthalten war (Formsande). Die tongebundenen Sande werden im Allgemeinen mit Wasser gebunden. Dies hat jedoch den Nachteil, dass diese Formstoffe keine hohe Festigkeit aufweisen und daher für die Kernherstellung prinzipiell ungeeignet sind. Bis heute werden Kerne für den Formguss mit polymeren Bindern wie beispielsweise Phenol- oder Furanharzen hergestellt. Diese können jedoch nicht in Kombination mit Natursanden eingesetzt werden, da diese zur Quellung des Schichtmaterials notwendigerweise einen hohen Wasseranteil aufweisen müssen. Dieses Wasser würde zu einer Verdünnung der Harze führen und damit zu einer deutlichen Absenkung der Bindefähigkeit. Daher wurden mit Einführung der polymeren Binder im Formguss bislang nur reine spezielle und damit teure Gießereisande eingesetzt, die entweder zumindestens zu 99 Gew.-% aus SiO₂ bestehen (Quarzsande) oder die zumindest zu 97 Gew.-% aus Al₂O₃ bestehen (ALODUR^{®}). Auch bei den vor kurzer Zeit bekannt gewordenen Kernwerkstoffen aus Aerogelen und Formsanden werden ausschließlich spezielle Gießereisande eingesetzt. So wird beispielsweise in der EP 1 077 097 A1 ALODUR^{®}-Sand eingesetzt.

Die Quellfähigkeit von Tonmaterialien hängt von äußeren Umständen ab, wie beispielsweise dem Wasserdampfdruck oder elektrolythaltigen Porenwässern. Ab 90 °C beginnt das Zwischenschichtwasser zu entweichen, ab ungefähr 250 °C ist es vollständig ausgetrieben. Beim Abkühlen erfolgt bereits wieder eine Rehydratisierung. Die Quellung hängt auch von dem Sitz der Ladungen ab. Bevorzugt werden Ladungen in den O-Schichten gegenüber den T-Schichten.

Daneben hängt die Quellung auch von der Hydratationsenergie der Z-Schicht-Kationen ab. Die Quellfähigkeit reicht von einer leichten Aufweitung bis hin zur völligen Auflösung. Es wird unterschieden in:
Vermiculite, Quellfähigkeit bis 15 Å, Ladung 0,6 bis 0,9
Smectite, Quellfähigkeit ab 15 Å, Ladung 0,2 bis 0,6.

Die Quellung hängt von der Ladung der Elementarschichten und der Z-Kationen ab. K+ als Z-Kation können die Ladung auf 0,6 bis 0,7/O₁₀(OH)₂ absenken. Darunter gehen Glimmer in smectitische Strukturen über, mit anderen Kationen dann ab 0,9 weiter in Vermiculite.

Zu den dioktaedrischen Dreischichtmineralen mit Quellfähigkeit der Zusammensetzung:
(K,Na,Ca,Mg)ⁱ⁺[Si₄₋ₓAlₓO₁₀][(Al,Fe³⁺)_{2-y}(Mg,Fe²⁺)_{y+z}(OH)₂] mit i = z + y - 2z und 1 > i > 0,2 gehören:
dioktaedrischer Vermiculit mit i = 0,6 bis 0,9. Sie stellen den Übergang von degradierten Glimmern zu den Smectiten dar. Die Ladungen befinden sich hauptsächlich in den T-Schichten. Die Kationen der Z-Schichten sind nicht fixiert in ihren Positionen.

Smectit mit i = 0,2 bis 0,7 wie Montmorillonit und Beidellit. Montmorillonit besitzt eine niedrige Gesamtladung, 0,25 bis 0,5/O₁₀(OH)₂. Die Ladung wird überwiegend durch die Mg²⁺ in den O-Schichten erzeugt. Beidellit hat die Ladung meist in den T-Schichten liegend. Er ist der Al-reichste Smectit.

Trioktaedrische Dreischichtminerale mit Quellfähigkeit der Zusammensetzung: (K,Na,Ca,Mg)[Si₄₋ₓAlₓO₁₀][(Mg,Fe²⁺)_{3-y}(Al,Fe³⁺)_{y-z}(OH)₂] mit i = x - y + 3z umfassen: trioktaedrischer Vermiculit i = 0,6 bis 0,9. Sie sind erheblich länger bekannt als die dioktaedrischen Vermiculite. Werden sie erhitzt, blättern sie auf bis zum 30-fachen ihres Volumens. Verwendung als Isolier- und Verpackungsmaterial.

Trioktaedrischer Smectit i = 0,2 bis 0,7. Sie treten nur selten als Verwitterungsprodukte unter Oberflächenbedingungen auf. Hauptsächlich unter marinen Bedingungen, beispielsweise Saponit, ein trioktaedrischer Smectit mit hohem Mg-Gehalt.

Als Bentonit bezeichnet man tonhaltiges Gestein, das durch die Verwitterung vulkanischer Asche entstanden ist. Seinen Namen erhielt Bentonit nach der ersten Fundstätte des Forts Benton, Wyoming (USA). Seine ungewöhnlichen Eigenschaften werden durch das Tonmineral Montmorillonit bestimmt. Der Name Montmorillonit leitet sich von der südfranzösischen Stadt Montmorillon ab, wo ebenfalls Tone vorkommen.

Montmorillonit ist ein Aluminiumhydrosilikat, das zur Gruppe der Phyllosilikate (Blätterstruktur-Silikate) gehört. Montmorillonit ist der Hauptvertreter in der Gruppe der Dreischichtsilikate, die auch als Smectite bezeichnet werden. In der Praxis werden Bentonit, Smectit und Montmorillonit als Synonyme für quellfähige Mehrschichtsilikate gebraucht. Bentonit kann des weiteren Begleitmineralien wie Quarz, Feldspat, Glimmer enthalten. Bentonitlagerstätten findet man in der ganzen Welt. Allerdings sind aufgrund der unterschiedlichen Genesen die mineralogischen Zusammensetzungen und damit auch die technische Verwertbarkeit sehr unterschiedlich. Generell unterscheidet man zwischen primären und sekundären Lagerstätten. Primäre Lagerstätten sind durch die örtliche Verwitterung vulkanischer Gesteine entstanden (beispielsweise im Westerwald). Bei sekundären Lagerstätten (beispielsweise in Bayern) erfolgte zunächst ein Transport vulkanischer Aschen, beispielsweise durch Wind, Ablagerung und anschließender Verwitterung.

Das bedeutenste Zweischichtmaterial stellt der Kaolinit dar. Seine Elementarschicht ist aus einer SiO₂-Tetraederschicht und einer Al₂O₃-Oktaederschicht aufgebaut. Bei Dreischichtmineralen besteht die Elementarschicht aus zwei äußeren Tetraederschichten und einer inneren Oktaederschicht. Zu dieser Gruppe gehört der quellfähige Montmorillonit bzw. Bentonit.

Der Quellvorgang wird dadurch bewirkt, dass Wasser zwischen die Elementarschichten eindringt und ihren Abstand verändern kann. Man unterscheidet zwischen "innerkristalliner Quellung", das heißt der Weitung des Abstands der Elementarschichten durch Eintritt von überschüssigem Wasser, und der "osmotischen Quellung", die durch Konzentrationsunterschiede zwischen "Innenlösung" und "Außenlösung" zustande kommt. Erfolgt die Quellung eines Montmorillonits innerhalb eines begrenzten Volumens (beispielsweise in einer Dichtungsschicht), wird ein Quelldruck aufgebaut, der je nach Dichte mehrere bar erreichen kann. Der Quelldruck verhindert maßgelblich weiteres Durchdringen von Wasser.

Ein Montmorillonitkristall ist aus etwa 15 bis 20 Elementarschichten aufgebaut. Zwischen diesen Schichten befinden sich neben dem Kristallwasser austauschfähige Kationen, die die negativen Überschussladungen des Gitters kompensieren. Diese sind nicht besonders fest gebunden und können durch andere Kationen oder aber auch durch positiv geladene organische Moleküle ersetzt werden. Bentonit bzw. Montmorillonit hat eine besondere Fähigkeit zum Ionenaustausch und zur Anlagerung von positiv geladenen Teilchen. Weil Adsorptionsvorgänge Oberflächenreaktionen sind, ist das geforderte Adsorptionsvermögen wesentlich von der spezifischen Oberfläche des Tonminerals abhängig. Die spezifische Oberfläche von Montmorillonit kann bis zu 800 qm/g betragen. Aufgabe der vorliegenden Erfindung ist es also, einen Kernwerkstoff aus Aerogel und Sand bereitzustellen, der wesentlich einfacher und preisgünstiger herzustellen ist.

Die der Erfindung zugrundeliegende Aufgabe wird gelöst in einer ersten Ausführungsform durch einen Kernwerkstoff aus Sand enthaltendem Aerogel, dadurch gekennzeichnet, dass der Kernwerkstoff tonhaltigen Sand mit einem Gehalt an quellfähigen Schichtsilikaten von 3 bis 10 % aufweist.

Tonhaltiger Sand im Sinne der Erfindung ist ein Sand (Formsand), der zum einen feucht ist und zum anderen einen wesentlichen Anteil an Ton enthält. Übliche tonhaltige Sande enthalten beispielsweise zwischen 5 und 15 Gew.-% Ton. Tonhaltiger Sand im Sinne der Erfindung ist also ein Tonmineralsand. Dieser enthält sogenannte Tonmineralien, insbesondere Schichtsilikate in einer Menge von 3 bis 10 Gew.%, wie beispielsweise Illit, Kaolinit oder auch Montmorillonit. Gerade unter dem Gesichtspunkt, dass tonhaltige Formsande immer weniger in Gießereien eingesetzt werden, ist es nun um so überraschender, dass der erfindungsgemäße Kernwerkstoff aus Aerogel und tonhaltigem Sand im Vergleich zu herkömmlichen Kernwerkstoffen aus Aerogel und Gießereisand eine besonders hohe Festigkeit aufweist und schnell aushärtet. Dies lässt sich möglicherweise dadurch erklären, dass gerade Aerogele auf Polymerbasis von Hause aus einen hohen Wasseranteil mit sich bringen und so das hohe Bindungsvermögen des Tonminerals mit den guten Bindeeigenschaften des Aerogels verknüpft werden. Besonders vorteilhaft am Gegenstand der vorliegenden Erfindung ist auch der besondere niedrige Preis von tonhaltigem Sand, der in der Folge die besonders preisgünstige Fertigung von Kernen für den Formguss erlaubt. Durch die hohe Festigkeit des erfindungsgemäßen Kernwerkstoffes kann der Kernwerkstoff mit einem deutlich verringerten Binderanteil gefertigt werden.

Wesentlich an den erfindungsgemäß eingesetzten Formsanden ist, dass sie quellfähige Schichtsilikate enthalten. Das verleiht den Kernen direkt eine Anfangsfestigkeit, die mit dem aerogelen Binder allein nicht realisierbar ist. Nicht alle Silikate und auch nicht alle Schichtsilikate sind quellfähig und schon gar nicht ist jeder Ton quellfähig (dazu muss der Ton die richtige Menge an quellfähigen Schichtsilikaten enthalten).

Formsande selbst werden nie als Kerne im Leichtmetallguss eingesetzt, weil sie eben Feuchtigkeit besitzen, die in Reaktion mit dem Aluminium zu Katastrophen führt. Formsande als Kernsande einzusetzen allein ist schon eine Innovation. Des weiteren würde kein Gießer versuchen, Formsande mit polymeren Bindern abzubinden (also mit Polyurethan, Furanharzen etc) und er würde ebenso wenig Phenolharze nehmen, da er ja aus Erfahrung weiß, dass Feuchtigkeit freigesetzt wird (Polykondensation unter Abspaltung von Wasser) und Feuchtigkeit und Aluminium vertragen sich nicht. Deshalb ist die der Erfindung zugrundeliegende Idee, aerogele Binder und Natursande mit hohem quellfähigem Schichtsilikatanteil zu verwenden gerade erfinderisch. Bei aerogelen Bindern ist Wasser ein wichtiger Bestandteil, da ansonsten Gelbildung auftritt. Die Wasserbildung bei der Polykondensationsreaktion stört hier nicht, sondern führt eher dazu, dass das Gel umso besser gebildet wird. Erfindungsgemäß kann man die Feuchtigkeit aus dem Kernkörper herausbekommen, denn das ist bei den aerogelen Bindern im Gegensatz zu den handelsüblichen Bindern Stand der Technik. Deswegen ist der Einsatz von Sanden mit hohem Anteil quellfähiger Schichtsilikate (Vermiculit, Montmorillonit etc.) eine wunderbare Möglichkeit, die dem Fachmann nicht nahe liegt und auch nicht, wenn er Kenntnisse über aerogele Binder hat.

Das Aerogel ist vorteilhafterweise ein Resorcin-Formaldehyd-Aerogel. Diese Aerogele werden durch Trocknung eines Sols aus Resorcin und Formaldehyd gewonnen. Dieses Material ist deshalb besonders vorteilhaft, da es in der bisherigen Gießereitechnik bereits als nicht poröses und massives Polymerbasiertes Bindemittel Resorcin-Formaldehydharz eingesetzt wird.

Vorteilhafterweise ist das Aerogel als Bindemittel in einem Mengenbereich von 6 bis 15 Gew.-% im Kernwerkstoff enthalten. Liegt die Menge des Aerogels deutlich unterhalb dieses Bereiches, so wird ein erhöhter Abrieb und eine geringe Festigkeit des Kernwerkstoffes beobachtet. Liegt der Anteil an Aerogel als Bindemittel deutlich über 15 Gew.-%, so verlängert sich die Gelierdauer bei der Herstellung des Kernwerkstoffs von einigen Minuten für den erfindungsgemäßen Kernwerkstoff auf bis zu mehrere Stunden für einen Kernwerkstoff enthaltend mehr Aerogel.

Der tonhaltige Sand ist vorteilhafterweise in einem Mengenbereich von 85 bis 94 Gew.-% im Kernwerkstoff enthalten. Ein höherer Gehalt an tonhaltigem Sand führt zu geringerer Stabilität des Kernwerkstoffes. Ein niedrigerer Gehalt an tonhaltigem Sand führt zu einer deutlich verlängerten Gelierzeit.

Die Festigkeit des Kernwerkstoffes beträgt vorteilhafterweise mindestens 100 N/cm² (1MPa).

Der mittlere Korndurchmesser des tonhaltigen Sandes beträgt vorteilhafterweise mindestens 100 µm.

Der Tongehalt des tonhaltigen Sandes liegt vorteilhafterweise in einem Bereich von 3 bis 20 Gew.-%, insbesondere 8 bis 15 Gew.-%. Der Wassergehalt des eingesetzten Natursandes liegt vorteilhafterweise in einem Bereich von 3 bis 10 Gew.-%.

Die Wärmeleitfähigkeit des erfindungsgemäßen Kernwerkstoffes liegt vorteilhafterweise in einem Bereich von 0,1 bis 0,5 W/mK. Hierdurch kann der erfindungsgemäße Kernwerkstoff für Anwendungen wie Aluminiumguss und Stahlguss eingesetzt werden.

In einer weiteren Ausführungsform wird die der Erfindung zugrundeliegende Aufgabe gelöst durch ein Verfahren zur Herstellung des erfindungsgemäßen Kernwerkstoffes, umfassend die folgenden Schritte:
a. Herstellung eines Sols,
b. Mischung des Sols mit tonhaltigen Sand,
c. Gelierung des Sols zu einem Gel, und
d. Trocknung des Gels.

Im Vergleich zu den bekannten Verfahren zur Herstellung von Kernwerkstoffen auf Basis von Aerogel unterscheidet sich das erfindungsgemäße Verfahren vor allem dadurch, dass mit diesem Verfahren eine erhebliche Verkürzung der Gelierdauer erzielt werden kann. Während bei den bekannten Verfahren die Gelierdauer oft mehrere Stunden betrug, kann mit dem erfindungsgemäßen Verfahren überraschenderweise eine Gelierdauer von nur wenigen Minuten erreicht werden. Durch die höhere resultierende Festigkeit des Kernwerkstoffes kann im Unterschied zu den bekannten Verfahren auch ein deutlich geringerer Bindeanteil eingesetzt werden.

Vorteilhafterweise setzt man im erfindungsgemäßen Verfahren tonhaltigen Sand mit einem Wassergehalt in einem Bereich von 3 bis 10 Gew.-% ein. Bei diesem Wassergehalt konnte beobachtet werden, dass eine besonders hohe Festigkeit des resultierenden Kernwerkstoffs erzielt werden konnte.

In einer weiteren Ausführungsform wird die der Erfindung zugrundeliegende Aufgabe gelöst durch die Verwendung des erfindungsgemäßen Kernwerkstoff als Kernwerkstoff für den Formguss.

Ausführungsbeispiel:
1.Herstellung der Aerogellösung:
   22 g Resorcinol + 20 ml Formaldehydlösung (37 %ig) + 0,013 g Na₂CO₃ + 82 ml H₂O und Rühren bei Raumtemperatur.
2.Mischen der Aerogellösung mit tonhaltigem Sand:
   Beispiel: 100 cm³ tonhaltiger Sand (Fa. Klophaus, Solingen, Sandklasse SGII) mit einer mittleren Korngröße 120 µm nahm 45 ml Lösung auf. Die Aerogellösung wurde unter Rühren in einem Hobart-Mischer dem Sand zugefügt.
3.Befüllung der Kernform:
   Befüllung der Kernform unter Rüttel- und Klopfverdichtung.
4.Abbinden des Sandes zu ausreichender Nassfestigkeit innerhalb von 5 Minuten.
5.Trocknen:
   Trocknen der offenen Form in einer Stunde bei 120 °C im Trockenschrank.
6.Einbau des aerogelgebundenen Sandkernes in eine Standardgussform

Nach dieser Vorschrift wurden verschiedene Probekörper hergestellt, die mit einem unterschiedlichen Anteil an Aerogellösung hergestellt wurden. Die Aushärtungsdaten sind in der Tabelle 1 wieder gegeben.

**Tabelle:**

| Anteil Aerogellösung (Gew.%) | Charakteristika |
|---|---|
| 20 % | Fest nach 2 bis 3 h |
| 15 % | Fest nach 1 h; höchste Festigkeit, hohe Nassfestigkeit |
| 10 % | Bei 80 °C nach 1 h fest; bei 120 °C nach 20 bis 30 min fest; |
| 8 % | Bei 80 °C fest nach 1,5 bis 2 h; bei 120 °C fest nach 20 bis 30 min |
| 4 % | Niedrige Festigkeit; keine Aushärtung bei RT |
| 2 % | Starker Abrieb, keine Aushärtung bei RT, sehr porös |

Für ausgewählte Kombinationen aus tonhaltigem Sand und der Aerogellösung wurde die Endfestigkeit bestimmt Die Daten sind in der Tabelle 2 wiedergegeben.

**Tabelle 2:**

| Anteil Aerogellösung | Biegebruchfestigkeit [N/cm²] |
|---|---|
| 6% | 30 ± 5 |
| 10 % | 100 ± 17 |
| 15 % | 210 ± 30 |

## Patentansprüche

1. Kernwerkstoff aus Sand enthaltendem Aerogel, **dadurch gekennzeichnet, dass** der Kernwerkstoff tonhaltigen Sand mit einem Gehalt an quellfähigen Schichtsilikaten von 3 bis 10 % aufweist.

2. Kernwerkstoff gemäß Anspruch 1, **dadurch gekennzeichnet, dass** das Aerogel ein Resorcin-Formalehyd-Aerogel ist.

3. Kernwerkstoff gemäß Anspruch 1, **dadurch gekennzeichnet, dass** das Aerogel in einem Mengenbereich von 6 bis 15 Gew.% im Kernwerkstoff enthalten ist.

4. Kernwerkstoff gemäß Anspruch 1, **dadurch gekennzeichnet, dass** der tonhaltige Sand in einem Mengenbereich von 85 bis 94 Gew.% im Kernwerkstoff enthalten ist.

5. Kernwerkstoff gemäß Anspruch 1, **dadurch gekennzeichnet, dass** die Festigkeit mindestens 100 N/cm² beträgt.

6. Kernwerkstoff gemäß Anspruch 1, **dadurch gekennzeichnet, dass** der mittlere Korndurchmesser des tonhaltigem Sand mindestens 100 µm beträgt.

7. Verfahren zur Herstellung des Kernwerkstoffes gemäß Anspruch 1, umfassend die folgenden Schritte:
a. Herstellung eines Sols,
b. Mischung des Sols mit tonhaltigen Sand,
c. Gelierung des Sols zu einem Gel, und
d. Trocknung des Gels.

8. Verfahren gemäß Anspruch 7, **dadurch gekennzeichnet, dass** man tonhaltigen Sand mit einem Wassergehalt in einem Bereich von 3 bis 10 Gew.% einsetzt.

9. Verwendung des Kernwerkstoffes gemäß Anspruch 1 als Kernwerkstoff für den Formguss.

## Claims

1. A core material of sand-containing aerogel, **characterized in that** said core material contains clayey sand having a content of swellable sheet silicates of from 3 to 10%.

2. The core material according to claim 1, **characterized in that** said aerogel is a resorcinol-formaldehyde aerogel.

3. The core material according to claim 1, **characterized in that** said aerogel is contained in said core material in an amount in the range of from 6 to 15% by weight.

4. The core material according to claim 1, **characterized in that** said clayey sand is contained in said core material in an amount in the range of from 85 to 94% by weight.

5. The core material according to claim 1, **characterized in that** its strength is at least 100 N/cm².

6. The core material according to claim 1, **characterized in that** the mean grain diameter of the clayey sand is at least 100 µm.

7. A process for preparing the core material according to claim 1, comprising the following steps:
a. preparing a sol;
b. mixing the sol with clayey sand;
c. gelling the sol to form a gel; and
d. drying the gel.

8. The process according to claim 7, **characterized in that** clayey sand having a water content within a range of from 3 to 10% by weight is employed.

9. Use of the core material according to claim 1 as a core material for molding.

## Revendications

1. Matériau de noyau en aérogel contenant du sable, **caractérisé en ce que** ledit matériau de noyau contient du sable argileux ayant une teneur en phyllosilicates gonflables de 3 à 10 pour cent.

2. Matériau de noyau selon la revendication 1, **caractérisé en ce que** l'aérogel est un aérogel de résorcine/formaldéhyde.

3. Matériau de noyau selon la revendication 1, **caractérisé en ce que** l'aérogel est contenu dans le matériau de noyau en une quantité comprise entre 6 et 15 pour cent en poids.

4. Matériau de noyau selon la revendication 1, **caractérisé en ce que** le sable argileux est contenu dans le matériau de noyau en une quantité comprise entre 85 et 94 pour cent en poids.

5. Matériau de noyau selon la revendication 1, **caractérisé en ce que** sa résistance est au moins 100 N/cm².

6. Matériau de noyau selon la revendication 1, **caractérisé en ce que** le diamètre moyen des grains du sable argileux est au moins 100 µm.

7. Procédé pour préparer le matériau de noyau selon la revendication 1, comprenant les étapes consistant à :
a. préparer un sol,
b. mélanger le sol avec du sable argileux,
c. faire gélifier le sol pour former un gel, et
d. sécher le gel.

8. Procédé selon la revendication 7, **caractérisé en ce que** du sable argileux ayant une teneur en eau comprise entre 3 et 10 pour cent en poids est utilisé.

9. Utilisation du matériau de noyau selon la revendication 1 comme matériau de noyau pour le moulage.
